# FASCICULE DE BREVET EUROPEEN

(11) **EP 0 104 986 B1**
(45) Date de publication et mention de la délivrance du brevet: **29.10.1986**
(21) Numéro de dépôt: 83401788.1
(22) Date de dépôt: 13.09.1983
(51) Int. Cl.: H01B 3/30

(54) **Procédé de fabrication d'un conducteur électrique émaillé à faible coefficient de frottement, et moyens de mise en oeuvre**
Verfahren zur Herstellung eines lackisolierten elektrischen Leiters mit niedrigem Reibungskoeffizient und seine Anwendung
Process for the preparation of an enamelled electrical conductor with a low friction coefficient, and its use

(30) Priorité: 21.09.1982 FR 8215908
(43) Date de publication de la demande: 04.04.1984
(73) Titulaire: THOMSON-BRANDT, 75379 Paris Cedex 08 (FR)
(72) Inventeur: Andre, Raymond, F-75379 Paris Cedex 08 (FR); Le Tiec, Pierre Yves, F-75379 Paris Cedex 08 (FR); Binder, Germaine, F-75379 Paris Cedex 08 (FR); Maisseu, Jean-Jacques, F-75379 Paris Cedex 08 (FR)
(74) Mandataire: Phan, Chi Quy

## Description

La présente invention concerne un procédé de fabrication d'un conducteur électrique émaillé à faible coefficient de frottement, un conducteur issu de ce procédé et des moyens de mise en oeuvre de ce procédé.

Un conducteur émaillé est habituellement utilisé dans la fabrication des bobinages pour machines électriques ou tous autres composants électriques. La réalisation de ces bobinages se fait souvent à des vitesses relativement élevées, sur des machines à bobiner automatiques ou semi-automatiques.

Durant l'opération d'enroulement, le conducteur électrique émaillé est soumis à des frottements élevés. Si le conducteur émaillé est pourvu d'un coefficient de frottement relativement grand, il risque de se produire un mauvais rangement, une usure prononcée de la couche d'émail ou une rupture de ce conducteur, créant non seulement des perturbations dans le fonctionnement des machines à bobiner mais également un changement dans la qualité ou les caractéristiques électriques et mécaniques des bobinages réalisés.

Plusieurs solutions ont été proposées pour diminuer le coefficient de frottement des conducteurs électriques émaillés mais ces solutions connues ne donnent jusqu'à présent que des résultats médiocres et irréguliers. La qualité et les caractéristiques électriques et mécaniques des bobinages réalisés en subissent désavantageusement les conséquences.

La première de ces solutions consiste à rendre glissant le conducteur électrique émaillé en l'enduisant d'un film de lubrifiant tel que la paraffine, une cire ou de l'huile, mais le résultat enregistré s'avère insuffisant et très irrégulier.

Une autre solution consiste soit à remplacer dans le conducteur l'émail ou le revêtement en matière isolante habituelle par un revêtement en polyhexaméthylène adipamide connu sous la dénomination commerciale de Nylon qui a une meilleure aptitude au glissement que celle de beaucoup de matières isolantes habituelles soit à ajouter une surcouche de Nylon à un conducteur à émail en matière isolante habituelle. Les résultats obtenus montrent que cette solution apporte une amélioration par rapport à la première solution mais ces résultats restent irréguliers. On a essayé de pallier cet inconvénient, en lubrifiant le conducteur émaillé à surcouche en Nylon. Une amélioration supplémentaire a été ainsi enregistrée mais les résultats restent médiocres et irréguliers.

Une autre solution consiste à revêtir le conducteur d'un émail dont les constituants des couches externes sont modifiés par l'adjonction d'une résine silicone lesquels forment un mélange homogène. Selon une telle structure de ces couches externes de l'émail, une amélioration est apportée au coefficient de frottement du conducteur. Cependant cette amélioration se révèle insuffisante.

Une autre solution décrite dans l'US-A 4348460 comprend une addition d'esters d'acide gras et d'alcool gras dans une solution d'émail polyamide-imide et une application de celle-ci sur ce conducteur pour réaliser un revêtement isolant muni d'un lubrifiant interne non soluble, non réactif qui ne laisse aucune trace de sa présence dans ce revêtement dès que la température atteint 150°C. Un tel conducteur émaillé n'est pas apte à la fabrication de la plupart des bobinages électriques notamment ceux qui font partie des appareils ou machines fonctionnant à une température élevée dépassant 150°C et soumis à des vibrations qui tendent à déplacer dans ces bobinages les conducteurs entre eux et à provoquer une usure prématurée par frottement de leur émail car cet émail est déjà dépourvu de lubrifiant, à une température d'environnement de 150°C.

La présente invention, ayant pour but d'éviter ces inconvénients, permet de réaliser un conducteur électrique émaillé à faible coefficient de frottement et lubrifié présentant sur toute sa longueur un bon et homogène pouvoir de glissement qui le rend excellemment adapté à la réalisation, sur des machines à bobiner automatiques ou semi-automatiques fonctionnant à grande vitesse, de bobinages présentant une excellente qualité et une grande constance dans leurs caractéristiques électriques et mécaniques. Ce conducteur électrique émaillé lubrifié permet d'obtenir dans cette fabrication de bons résultats excellemment réguliers. Cette régularité est plusieurs fois supérieure à celle d'une combinaison connue d'un émail à bon coefficient de glissement telle que du polyhexaméthylène adipamide ou nylon et d'un lubrifiant externe.

Un autre avantage très important est que l'invention permet de conserver intégralement la classe de température de l'émail auquel elle est appliquée tel n'est pas le cas dans l'application d'une surcouche en nylon par exemple.

L'invention est particulièrement applicable aux conducteurs émaillés monocouches de classe de température élevée telle que les classes de température égale ou supérieure à 180°C.

Elle a également pour objet un procédé de réalisation de ce conducteur électrique émaillé lubrifié, et des moyens de mise en œuvre de ce procédé. Selon l'invention un procédé de fabrication d'un conducteur émaillé à faible coefficient de frottement ayant une âme métallique, au moins un revêtement d'émail électriquement isolant dans lequel est incorporé un lubrifiant interne permanent, n'entraînant pas un abaissement de l'indice initial de température de l'isolant, et une pellicule d'un lubrifiant externe, est caractérisé en ce qu'il comprend: au moins
- dans une phase de préparation d'un revêtement d'émail-de finition du conducteur émaillé en une matière électriquement isolante habituelle telle qu'un polyester, un polyesterimide, un polyvinyl-formal, un polyamide-imide, polyuréthane, une résine époxy, une résine acrylique, un polyimide, une incorporation dans ce revêtement, d'un lubrifiant interne permanent solide sous forme particulaire ou granulaire, constitué par une cire choisie parmi une cire de la famille des polyéthylènes, une cire de polyvinyléther, une cire de polymèrefluoré, une cire de polyamide de bas poids moléculaire, et
- une réalisation d'une remontée des particules ou granules de ce lubrifiant solide interne à la surface de ce revêtement d'émail de finition par un traitement thermique à une température supérieure à 600°C de préférence entre 600°C et 700°C
- une application sur le revêtement d'émail de finition muni de lubrifiant interne sous forme de granule ou particule, d'une pellicule d'un lubrifiant externe choisi parmi les huiles lubrifiantes, les cires d'origine naturelle ou synthétique.

Pour mieux faire comprendre l'invention on en décrit ci-après un exemple de réalisation illustré par un dessin ci-annexé qui représente une vue en coupe transversale d'un conducteur électrique émaillé à faible cœfficient de frottement et lubrifié, les différentes parties du conducteur n'étant pas illustrées suivant une même échelle.

Le conducteur électrique émaillé lubrifié illustré 1 comprend une âme métallique 2, un revêtement d'émail isolant de base 3 et selon une caractéristique importante de l'invention, un revêtement d'émail isolant de finition à lubrifiant solide interne 4, combiné avec un lubrifiant externe sous forme d'une pellicule 5.

Le revêtement d'émail isolant de base 3 est constituté par une ou plusieurs couches en une matière synthétique habituelle électriquement isolante telle qu'un polyester, un polyesterimide, un polyvinylformal, un polyamide-imide polyuréthane, une résine époxy, une résine acrylique, un polyimide ou tout autre émail ayant un bon pouvoir d'isolation électrique et une bonne résistance à une température qui est habituellement exigée par le cas des conducteurs électriques émaillés.

Le revêtement d'émail isolant de finition 4 est constitué par une ou plusieurs couches en une matière synthétique électriquement isolante habituelle ayant une bonne résistance chimique et mécanique dans la masse de laquelle est incorporé un lubrifiant solide sous forme particulaire ou granulaire de manière que la surface de la couche extérieure soit uniformément remplie de granules 6 de ce lubrifiant solide. Autrement dit la totalité de la surface de la couche extérieure du revêtement d'émail de finition 4 est pourvue d'une manière relativement uniforme d'une forte concentration de granules 6 de lubrifiant solide. Ce lubrifiant solide interne est constitué par une substance lubrifiante telle qu'une cire de la famille des polyéthylènes englobant polyéthylène homopolymère, polyéthylène oxydé, polyéthylène à groupement acide carboxylique, polyéthylène à groupement ester, polyéthylène à groupement amide, une cire de polyvinyléther, une cire polymère fluoré, une cire polyamide de bas poids moléculaire.

La pellicule de lubrifiant externe liquide 5 est constituée par un film d'un lubrifiant choisi parmi les huiles lubrifiantes, les paraffines, les cires d'origine naturelle ou synthétique.

L'aptitude au glissement d'un conducteur électrique émaillé peut être évaluée selon une méthode connues sous le nom de méthode de la torsade, publiée par exemple, dans la Revue «Cuivre Laiton et Alliage» n° 126 de 1973 pages 13-18.

Dans cette méthode, une torsade est formée avec deux brins du conducteur dont l'aptitude au glissement est à évaluer. A un bout de cette torsade, l'extrémité de l'un des brins de la torsade est attachée à un point fixe, et au bout opposé de cette torsade, l'extrémité de l'autre brin de la torsade est reliée à un dynamomètre. L'aptitude au glissement du conducteur est mesurée par l'effort nécessaire pour obtenir un déplacement uniforme de l'un des brins par rapport à l'autre. Une régularité de l'aptitude au glissement du conducteur est évaluée par une comparaison des résultats de plusieurs mesures identiques effectués sur des torsades formées avec d'autres tronçons de ce même conducteur. Pour mieux illustrer les réultats de mesure, des mesures analogues sont effectuées sur des torsades formées avec des tronçons d'autres types de conducteurs, ce qui permet de faire une comparaison entre les résultats de mesures obtenues.

Dans ces mesures de glissement, la tersade est réalisée avec un nombre de tours égal à 14, selon la norme française NF C 26310.

Dans le tableau I, à partir de la gauche, la première colonne indique la nature du conducteur émaillé, la deuxième colonne donne des indications sur une combinaison du revêtement d'émail du conducteur émaillé de la première colonne et d'un lubrifiant constitué par exemple par un dépôt de paraffine, la troisième colonne indique l'effort évalué en grammes, nécessaire pour obtenir un déplacement uniforme de l'un des brins d'une torsade à deux brins par rapport à l'autre brin dans la méthode «de la torsade», et la quatrième colonne indique les écarts types en grammes relevés dans une comparaison des résultats d'une dizaine des mesures.

D'après le tableau I, un conducteur émaillé à émail de base de classe H en polyesterimide et une surcouche amide imide présente une très mauvaise aptitude au glissement et exige un effort de 3980 grammes appliqué à son extrémité pour obtenir son déplacement uniforme dans la mesure selon la méthode de la torsade. Un écart type de 187 grammes provenant d'une comparaison des résultats d'une dizaine d'opérations de mesures indique l'importance de l'irrégularité de l'aptitude au glissement du conducteur émaillé. Quand cette irrégularité est grande, le conducteur émaillé n'est pas ou très mal adapté à la réalisation de bobinages sur des machines à bobiner automatiques ou semi-automatiques fonctionnant à grande vitesse, car cette irrégularité crée dans le fonctionnement de ces machines des perturbations qui se traduisent par des ruptures du conducteur par exemple. Cette irrégularité se traduit également par des irrégularités de rangement du conducteur dans les bobinages réalisés et entraine par conséquent des variations dommageables dans la qualité et les caractéristiques mécaniques et électriques de ces bobinages.

Une combinaison connue dans un conducteur émaillé entre un émail constitué par un émail de base de classe H en polyester imide et une surcouche amide imide à mauvais coefficient de glissement et un lubrifiant liquide externe permet d'abaisser l'effort appliqué à son extrémité à 3360 grammes dans une mesure selon la méthode de la torsade. Cependant l'irrégularité dans l'aptitude au glissement du conducteur lubrifié est par contre passée à 374 grammes. Cette grande irrégularité entraine des graves conséquences déjà rappelées dans un paragraphe précédent.

La solution connue qui consiste à ajouter une surcouche en Nylon à un conducteur émaillé à émail de base de classe H en polyesterimide permet de baisser l'effort appliqué à son extrémité dans une mesure selon la méthode de la torsade, jusqu'à 1800 grammes, mais ne permet pas de résoudre le problème d'irrégularité dans l'aptitude au glissement du conducteur car cette irrégularité se situe à un niveau nettement trop élevé qui est de 210 grammes. En outre, cette surcouche de nylon appliquée sur l'émail de base abaisse systématiquement la classe initiale de température de cet émail de base.

Une combinaison connue dans un conducteur émaillé entre une surcouche en matière isolante à bon coefficient de glissement et un lubrifiant externe permet dans le cas d'une surcouche en Nylon de faire descendre l'effort dans la mesure selon la méthode de la torsade, à 920 grammes. Par contre l'irrégularité dans l'aptitude au glissement du conducteur reste à un niveau élevé de 120 grammes.

Un conducteur émaillé à émail en Nylon et lubrifié tout en constituant une amélioration certaine reste insuffisamment adapté à la réalisation de bobinages sur machines à bobiner fonctionnant à grande vitesse.

Une combinaison nouvelle apportée par la présente invention, entre un émail de base en une matière électriquement isolante habituelle renfermant dans sa masse et notamment dans sa surface, des particules ou granules 6 d'un lubrifiant solide apelé lubrifiant interne, et un lubrifiant externe donne d'après le tableau 1 des résultats surprenants. L'effort appliqué à l'extrémité du conducteur dans les mesures selon la méthode de la torsade se réduit à 640 grammes tandis que l'écart type qui mesure l'irrégularité de l'aptitude au glissement du conducteur tombe à 30.

L'aptitude au glissement du conducteur émaillé lubrifié selon l'invention est pratiquement régulière ou constante. La régularité est ainsi quatre fois supérieure à celle d'une combinaison connue d'un émail en matière isolante à bon coefficient de glissement telle que du polyhexaméthylène adipamide ou Nylon et d'un lubrifiant externe. En outre cette combinaison apportée par l'invention n'entraîne pas un abaissement de la classe ou indice initiale de température de l'émail de base.

Un procédé de réalisation du conducteur émaillé à émail renfermant des particules de lubrifiant interne solide et combiné avec un lubrifiant externe comprend une mise en place sur une âme métallique 2, d'un revêtement d'émail 3 en une matière isolante habituelle, en une ou plusieurs couches, d'un revêtement d'émail 4 en une matière isolante habituelle dans la masse de laquelle sont incorporées des particules ou granules 6 d'un lubrifiant solide, et d'une pellicule d'un lubrifiant 5.

Dans ce procédé les particules ou granules 6 d'un lubrifiant solide tel qu'une cire de polyéthylène sont obtenues avec une solution chaude de ce lubrifiant dans un solvant tel que du xylène, porté à une température supérieure à celle du point de trouble, et additionnée, sous forte agitation, avec un liquide froid tel que le xylène ou tout autre solvant, compatible avec la matière isolante de base de l'émail sous forme de liquide ou vernis, pour obtenir dans cette solution une précipitation de granules ou particules 6 de l'ordre de 0,1 à 50 microns.

La mise en place sur l'âme métallique 2 des revêtements d'émail 3 et 4 comprend une enduction de vernis correspondant en une ou plusieurs couches suivie d'un traitement thermique pour éliminer les solvants et réticuler les résines.

Selon une caractéristique importante, ce traitement thermique du revêtement d'émail de finition 4 est réalisé à une température supérieure à 600°C et de préférence à une température située entre 600°C et 700°C. Le traitement thermique à cette température relativement élevée permet d'obtenir positivement non seulement une forte remontée des particules ou granules 6 à la surface de la couche extérieure du revêtement d'émail de finition 4, mais également une remontée uniforme de ces particules sur la totalité de la surface de ce revêtement 4. Il en résulte que dans le conducteur émaillé réalisé, existe sur l'ensemble de sa surface, une concentration uniforme et forte de granules ou particules de lubrifiant solide 6.

Dans un premier exemple type, de préparation d'un vernis constituant le revêtement d'émail 4 contenant un lubrifiant interne, 441 grammes d'une cire de polyvinyl éther, dont la températur de fusion est de 45° à 50°C, est dissoute à 120°C dans 2800 cm³ de xylène. A cette solution limpide et chaude sont ajoutés sous forte agitation, 5600 cm³ de xylène froid pour obtenir une suspension de cire de vinyléther dont l'agitation est maintenue jusqu'à ce que la température tombe à 25°C. Une suspension de polyvinyl éther est obtenue; la taille des particules de la dispersion s'échelonne de 0,1 à 100 microns. Elle est en moyenne de l'ordre de 15 microns. Cette dispersion est ensuite mélangée au vernis constituant l'émail à raison de 0,1 à 1% de cire en poids par rapport au poids de la matière isolante de base de ce vernis et ce mélange est maintenu en agitation continue jusqu'à son dépôt sur le conducteur muni de son revêtement de base 3.

Dans un deuxième exemple de préparation d'un vernis constituant le revêtement d'émail 4 en deux couches contenant un lubrifiant interne et appliqué par exemple sur un conducteur de cuivre 0,58 mm muni d'un revêtement d'émail de base 3 formé en 6 couches d'un vernis constitué d'une résine polyester imide de classe ou d'indice de température 180, fabriquée à partir d'un diacide aromatique, d'un anhydride acide, d'une diamine aromatique et de polyols dont l'un est le trishydroxy éthyl 2 isocyanurate, au vernis polyester imide est incorporée sous agitation constante, une suspension de cire de polyvinyl éther du premier exemple dans une proportion telle que la concentration de cire soit de 1% en poids par rapport au poids de la matière isolante de ce vernis.

A la sortie du four d'émaillage est appliqué sur ce conducteur émaillé et sans cuisson, un film lubrifiant à base de cire d'abeille.

Le conducteur émaillé ainsi obtenu, possède une classe ou indice de température inchangée (180).

Dans un troisième exemple de préparation d'un vernis constituant le revêtement 4 d'émail de finition, 441 grammes d'une cire de plyéthylè- ne oxydé est dissoute à 120°C dans 2800 cm³ de xylène. A cette solution limpide et chaude sont ajoutés sous forte agitation, 5600 cm³ de xylène froid pour obtenir une suspension de cire de polyéthylène dont l'agitation est maintenue jusqu'à ce que la température tombe à 25°C. Une suspension de polyéthylène oxydé stable est obtenue, la taille moyenne des particules de la dispersion est de l'ordre de 15 microns. Cette dispersion est ensuite mélangée au vernis constituant l'émail de finition 4 à raison de 0,1 à 1% de cire en poids par rapport au poids de la matière isolante de base de ce vernis et ce mélange est maintenu en agitation continue jusqu'à son dépôt sur le conducteur muni de son revêtement de base 3.

Dans un quatrième exemple de préparation d'un vernis constituant le revêtement d'émail 4 en deux couches contenant un lubrifiant interne et appliqué par exemple sur un conducteur de cuivre de 0,58 mm muni d'un revêtement d'émail de base 3 formé en 6 couches d'un vernis constitué d'une résine polyester imide d'indice de température 200 analogue à celui de l'exemple 2, à un vernis constitué d'une résine polyamide imide fabriquée à partir d'un diacide aromatique, d'un dianhydride et d'un diisocyanate aromatique ou d'une diamine aromatique, est incorporée sous agitation constante, une suspension de cire de polyéthylène oxydé possédant une température de fusion de 140°C et un indice d'acide de 28 et qui est préparée d'une manière analogue à celle du troisième exemple dans une proportion telle que la concentration de cire soit de 0,25% en poids par rapport au poids de la matière isolante de ce vernis.

A la sortie du four d'émaillage est appliqué sur ce conducteur émaillé et sans cuisson un film lubrifiant de paraffine.

Le conducteur émaillé ainsi obtenu est de classe ou d'indice de température 200.

Dans un cinquième exemple de préparation d'un vernis constituant le revêtement d'émail 4 en deux couches contenant un lubrifiant interne et appliqué par exemple sur un conducteur de cuivre de 0,58 mm muni d'un revêtement de base 3 formé en 6 couches d'un vernis constitué d'une résine polyamide imide d'un indice de température 210 fabriqué à partir d'un diacide aromatique, d'un dianhydride et d'un diisocyanate aromatique ou d'une diamine aromatique, au vernis polyamide imide est incorporée sous agitation constante une suspension de cire de polyéthylène comportant sur sa chaîne hydrocarbonée des groupements acides carboxyliques, d'un indice d'acide de 140 et une température de fusion de 80°C, préparée d'une manière analogue à celle du premier exemple par dissolution à 120°C dans du xylène puis précipitation à froid, dans une proportion telle que la concentration de cire soit de 0,5% en poids par rapport au poids de la matière isolante de ce vernis.

A la sortie du four d'émaillage est appliqué sur ce conducteur émaillé et sans cuisson un film lubrifiant de cire de polyéthylène.

Le conducteur émaillé ainsi obtenu possède une classe ou indice de température 210. Dans un sixième exemple de préparatiqn d'un vernis constituant le revêtement d'émail 4 en deux couches contenant un lubrifiant interne et appliqué par exemple sur un conducteur de cuivre de 0,58 mm on applique de façon connue par exemple en 6 couches un émail de base d'indice de température 200 obtenu à partir d'un vernis constitué d'une résine polyester fabriquée à partir de diacide aromatique et de polyols dont l'un est le tris hydroxy éthyl 2 isocyanurate, à un vernis polyamide imide analogue à celui du quatrième exemple, est incorporée sous agitation constante, une suspension de cire de polyéthylène homopolymère possédant une température de fusion de 115°C et préparée d'une manière analogue à celle du premier exemple dans une proportion telle que la concentration de cire soit de 0,25% en poids par rapport au poids de la matière isolante de ce vernis.

A la sortie du four d'émaillage est appliqué sur ce conducteur émaillé et sans cuisson, un film lubrifiant d'huile minérale.

Le conducteur émaillé ainsi obtenu est de classe ou indice de température 200.

Les moyens de mise en oeuvre du procédé ci-dessus comprennent en-dehors des machines de type connu qui ne sont pas décrites en détail, au moins dans le traitement thermique des revêtements d'émail de base 3 et de finition 4, un four de type à convection fonctionnant à une température supérieure à 600°C, qui permet de porter rapidement le conducteur émaillé traité à une température élevée. Une remontée rapide de la température de traitement dans le conducteur soumis au chauffage permet de favoriser une remontée uniforme et positive des particules ou granules de lubrifiant solide à la surface de revêtement de finition 4. Les moyens de mise en oeuvre du procédé ci-dessus peuvent comprendre d'autres types connus de fours à émailler.

Une combinaison nouvelle entre un émail en matière isolante habituelle renfermant des particules ou granules d'un lubrifiant solide interne 6 et un lubrifiant externe permet d'améliorer substantiellement l'aptitude au glissement du conducteur réalisé par rapport au conducteur émaillé connu et d'obtenir une grande constance ou une bonne régularité de cette aptitude au glissement, surtout le long du conducteur émaillé lubrifié de l'invention, décrit dans les paragraphes précédents.

Le lubrifiant interne solide sous forme de particules ou granules 6 qui ne s'évapore pas donne une lubrification permanente au conducteur émaillé en présence ou en absence de sa pellicule de lubrifiant externe liquide 5. Dans un bobinage soumis aux vibrations mécaniques ou aux forces électromagnétiques qui tendent à déplacer les conducteurs entre eux, cette lubrification permanente par des particules solides de lubrifiant interne 6 du revêtement d'émail contribue à diminuer voire éliminer l'usure prématurée de l'émail isolant de ces conducteurs.

## Revendications

1. Procédé de fabrication d'un conducteur émaillé à faible coefficient de frottement ayant une âme métallique (2), au moins un revêtement d'émail électriquement isolant dans lequel est incorporé un lubrifiant interne permanent, n'entraînant pas un abaissement de l'indice initial de température de l'isolant, et une pellicule d'un lubrifiant externe, caractérisé en ce qu'il comprend: au moins
- dans une phase de préparation d'un revêtement d'émail de finition (4) du conducteur émaillé en une matière électriquement isolante habituelle telle qu'un polyester, un polyesterimide, un polyvinyl-formal, un polyamide-imide, polyuréthane, une résine époxy, une résine acrylique, un polyimide, une incorporation dans ce revêtement, d'un lubrifiant interne permanent solide sous forme particulaire ou granulaire (6), constitué par une cire choisie parmi une cire de la famille des polyéthylènes, une cire de polyvinyléther, une cire de polymèrefluoré, une cire de polyamide de bas poids moléculaire, et
- une réalisation d'une remontée des particules ou granules de ce lubrifiant solide interne (6) à la surface de ce revêtement d'émail de finition (4) par un traitement thermique à une température supérieure à 600°C de préférence entre 600°C et 700°C
- une application sur le revêtement d'émail de finition (4) muni de lubrifiant interne sous forme de granule ou particule, d'une pellicule d'un lubrifiant externe choisi parmi les huiles lubrifiantes, les cires d'origine naturelle ou synthétique.

2. Procédé selon la revendication 1, caractérisé en ce qu'il comprend dans la préparation d'un revêtement d'émail de finition (4) du conducteur émaillé, une incorporation dans la solution ou vernis formant le revêtement d'émail de finition

(4), d'une cire de la famille des polyéthylènes choisie parmi celle de polyéthylène homopolymère, polyéthylène oxydé, polyéthylène à groupement acide carboxylique, polyéthylène à groupement ester, polyéthylène à groupement amide.

3. Procédé selon la revendication 1, caractérisé en ce qu'il comprend dans la préparation d'un revêtement d'émail de finition (4) muni d'un lubrifiant interne permanent solide, du conducteur émaillé
- une dissolution de 441 grammes d'une cire polyvinyl éther, à température de fusion de 45°C à 50°C, dans 2800 cm³ de xylène à 120°C,
- une addition de 5600 cm³ de xylène froid dans cette solution chaude, sous une forte agitation maintenue jusqu'à ce que la température de cette solution tombe à 25°C, pour obtenir une suspension de particules ou granules de cire polyvinyléther de taille de 0,1 à 100 microns, et
- un mélange avec une solution ou vernis constituant le revêtement d'émail de finition (4), de cette dispersion de particules ou granules de cire polyvinyléther à raison de 0,1 à 1% de cire en poids par rapport au poids de la matière isolante de base de ce vernis, ce mélange étant maintenu en agitation continue jusqu'à son dépôt comme revêtement d'émail de finition (4).

4. Procédé selon la revendication 3, caractérisé en ce qu'il comprend dans la préparation et la mise en place d'un revêtement d'émail de finition (4) muni d'un lubrifiant interne permanent solide, du conducteur émaillé,
- un mélange sous une agitation constante avec une solution ou vernis polyester imide, d'une dispersion de particules ou granules de cire de polyvinyléther à raison de 1% de cire en poids par rapport au poids de polyester imide de ce vernis, et
- une application en deux couches de ce mélange sur un conducteur muni d'un revêtement d'émail de base (3) formé en six couches d'un vernis constitué par une résine polyester imide fabriquée à partir d'un diacide aromatique, d'un anhydride acide, d'une diamine aromatique et de polyols dont l'un est le trishydroxy-èthyl-2-isocyanurate, pour constituer un revêtement d'émail de finition (4) de ce conducteur.

5. Procédé selon l'une des revendications 1 et 2, caractérisé en ce qu'il comprend dans la préparation d'un revêtement d'émail de finition (4) muni d'un lubrifiant interne permanent solide du conducteur émaillé,

- une dissolution de 441 grammes de cire polyéthylène oxydé dans 2800 cm³ de xylène à 120°C,
- une addition de 5600 cm³ de xylène froid dans cette solution chaude, sous une forte agitation, maintenue jusqu'à de que la température de cette solution tombe à 25°C, pour obtenir une suspension stable de particules ou granules de cire de polyéthylène oxydé, de taille de l'ordre de 15 microns, et
- un mélange avec une solution ou vernis constituant le revêtement d'émail de finition (4), de cette dispersion de particules ou granules de cire polyéthylène oxydé à raison de 0,1 à 1% de cire en poids par rapport au poids de la matière isolante de base de ce vernis, ce mélange étant maintenu en agitation continue jusqu'à son dépôt comme revêtement d'émail de finition (4).

6. Procédé selon la revendication 5, caractérisé en ce qu'il comprend dans la préparation et la mise en place d'un revêtement d'émail de finition (4) muni d'un lubrifiant interne permanent solide, du conducteur émaillé,
- un mélange sous une agitation constante avec une solution ou vernis polyamide imide, d'une dispersion de particules ou granules de cire de polyéthylène oxydé possédant une température de fusion de 140°C et un indice d'acide de 28, à raison de 0,25% de cire en poids par rapport au poids de polyamide imide de ce vernis, et
- une application en deux couches de ce mélange sur un conducteur muni d'un revêtement de base (3) formé de six couches d'un vernis constitué par une résine polyester imide, pour constituer un revêtement d'émail de finition (4) de ce conducteur.

7. Procédé selon l'une des revendications 1 et 2, caractérisé en ce qu'il comprend dans la préparation d'un revêtement d'émail de finition (4) muni d'un lubrifiant interne permanent solide, du conducteur émaillé,

- une dissolution de 441 grammes d'une cire de polyéthylène comportant sur sa chaîne hydrocarbonée des groupements acides carboxyliques, dans 2800 cm³ de xylène à 120°C,
- une addition de 5600 cm³ de xylène froid dans cette solution chaude, sous une forte agitation maintenue jusqu'à ce que la température de cette solution tombe à 25°C, pour obtenir une suspension de particules ou granules de cire de polyéthylène à groupements acides carboxyliques,
- un mélange avec une solution ou vernis constituant le revêtement d'émail de finition (4), de cette dispersion de particules ou granules de cire de polyéthylène à groupements acides carboxyliques à raison de 0,5% de cire en poids par rapport au poids de la matière isolante de base de ce vernis, ce mélange étant maintenu en agitation continue jusqu'à son dépôt comme revêtement d'émail de finition (4).

8. Procédé selon la revendication 7, caractérisé en ce qu'il comprend dans la préparation et la mise en place d'un revêtement d'émail de finition (4) muni d'un lubrifiant interne permanent solide, du conducteur émaillé,
- un mélange sous une agitation constante avec une solution ou vernis polyamide imide, d'une dispersion de particules ou granules de cire de polyéthylène à groupements acides carboxyliques d'un indice d'acide de 140 et d'une température de fusion de 80°C à raison de 0,5% de cire en poids par rapport au poids de polyamide imide de ce vernis, et
- une application en deux couches de ce mélange sur un conducteur muni d'un revêtement d'émail de base (3) formé en six couches d'un vernis constitué par une résine polyamide imide fabriqué à partir d'un diamide aromatique, d'un dianhydride et d'un diisocyanate aromatique ou d'une diamine aromatique pour constituer un revêtement d'émail de finition (4) de ce conducteur.

9. Procédé selon l'une des revendications 1 et 2, caractérisé en ce qu'il comprend dans la préparation d'un revêtement d'émail de finition (4) muni d'un lubrifiant interne permanent solide, du conducteur émaillé,
- une dissolution de 441 grammes d'une cire de polyéthylène homopolymère, dans 2800 cm³ de xylène à 120°C,
- une addition de 5600 cm³ de xylène froid dans cette solution chaude, sous une forte agitation maintenue jusqu'à ce que la température de cette solution tombe à 25°C pour obtenir une suspension de particules ou granules de cire de polyéthylène homopolymère, et
- un mélange avec une solution ou vernis constituant le revêtement d'émail de finition (4), de cette dispersion de particules ou granules de cire de polyéthylène homopolymère à raison de 0,25% de cire en poids par rapport au poids de la matière isolante de base de ce vernis, ce mélange étant maintenu en agitation continue jusqu'à son dépôt comme revêtement d'émail de finition (4).

10. Procédé selon la revendication 9, caractérisé en ce qu'il comprend dans la préparation et la mise en place d'un revêtement d'émail de finition (4) muni d'un lubrifiant interne permanent solide du conducteur émaillé,
- un mélange sous une agitation constante avec une solution ou vernis polyamide imide, d'une dispersion de particules ou granules de cire de polyéthylène homopolymère possédant une température de fusion de 115°C, à raison de 0,25% de cire en poids par rapport au poids de polyamide imide de ce vernis, et
- une application en deux couches de ce mélange sur un conducteur muni d'un revêtement d'émail de base (3) formé en six couches d'un vernis constitué par une résine polyester fabriquée à partir de diamide aromatique et de polyols dont l'un est le trishydroxyéthyl-2-isocyanurate pour constituer un revêtement d'émail de finition (4) de ce conducteur.

11. Procédé selon l'une des revendications 1 à 10, caractérisé en ce qu'il comprend, un traitement thermique du revêtement d'émail de finition (4) muni de particules ou granules (6) d'un lubrifiant interne permanent solide du conducteur émaillé dans un four à convection fonctionnant à une température supérieure à 600°C.

## Patentansprüche

1. Verfahren zur Herstellung eines lackisolierten Leiters mit niedrigem Reibungskoeffizienten und mit einer Metallseele (2), mindestens einem Überzug aus elektrisch isolierendem Lack, in den ein inneres Dauergleitmittel eingearbeitet ist, das zu keinem Absinken des ursprünglichen Temperaturindex des Isolators führt, und mit einem dünnen Überzug aus einem äusseren Gleitmittel, dadurch gekennzeichnet, dass es mindestens umfasst:
- ein Einarbeiten eines festen inneren Dauergleitmittels in teilchenförmiger oder körniger Form (6), bestehend aus einem Wachs, das ausgewählt ist aus einem Wachs aus der Familie der Polyäthylene, einem Polyvinylätherwachs, einem Fluorpolymerwachs, einem Polyamidwachs von niedrigem Molekulargewicht, in den Überzug, und zwar in einer Phase der Herstellung eines Überzugs des lackisolierten Leiters aus einem Endanstrich (4) aus einem gewöhnlichen elektrisch isolierenden Material wie einem Polyester, einem Polyesterimid, einem Polyvinyl-Formaldehyd, einem Polyamid-Imid, Polyurethan, einem Epoxyharz, einem Acrylharz, einem Polyimid, und
- eine Verwirklichung eines Anhebens der Teilchen oder Körner aus diesem festen inneren Gleitmittel (6) an die Oberfläche dieses Überzugs aus einem Endanstrich (4) durch eine Wärmebehandlung bei einer Temperatur oberhalb von 600°C, vorzugsweise zwischen 600 und 700°C,
- ein Auftragen eines dünnen Überzugs aus einem äusseren Gleitmittel, das aus den Schmierölen, den Wachsen natürlichen oder synthetischen Ursprungs ausgewählt ist, auf den Überzug aus dem Endanstrich (4), der mit dem inneren Gleitmittel in Körner- oder Teilchenform versehen ist.

2. Verfahren nach Anspruch 1, dadurch gekennzeichnet, dass es bei der Herstellung eines Überzugs des lackisolierten Leiters aus dem Endanstrich (4) ein Einarbeiten eines Wachses aus der Familie der Polyäthylene in die Lösung oder den Lack umfasst, welche den Überzug aus dem Endanstrich (4) bilden, wobei das Wachs ausgewähltwird aus der Gruppe: Polyäthylen-Homopolymer, Polyäthylenoxid, Polyäthylen mit Carbonsäuregruppe, Polyäthylen mit Estergruppe, Polyäthylen mit Amidgruppe.

3. Verfahren nach Anspruch 1, dadurch gekennzeichnet, dass es bei der Herstellung eines Überzugs des lackisolierten Leiters aus dem Endanstrich (4), der mit einem festen inneren Dauergleitmittel versehen ist, umfasst:
- ein Auflösen von 441 g eines Polyvinylätherwachses mit einer Schmelztemperatur von 45 bis 50°C in 2800 cm³ Xylon bei 120°C,
- ein Zugeben von 5600CM3 kaltem Xylol zu dieser warmen Lösung unter starkem Rühren, welches fortgesetzt wird, bis die Temperatur dieser Lösung auf 25°C fällt, wobei man eine Suspension von Teilchen oder Körnern aus Polyvinylätherwachs einer Grösse von 0,1 bis 100 um erhält, und
- ein Mischen dieser Dispersion von Teilchen oder Körnern aus Polyvinylätherwachs, die 0,1 bis 1 Gew.-% Wachs, bezogen auf das Gewicht des isolierenden Grundmaterials dieses Lacks, enthält, mit einer Lösung oder einem Lack, welche den Überzug aus dem Endanstrich (4) bilden, wobei dieses Gemisch unter fortgesetztem Rühren gehalten wird, bis es als Überzug aus dem Endanstrich (4) aufgetragen wird.

4. Verfahren nach Anspruch 3, dadurch gekennzeichnet, dass es bei der Herstellung und dem Auftragen eines Überzugs des lackisolierten Leiters aus dem Endanstrich (4), der mit einem festen inneren Dauergleitmittel versehen ist, umfasst:
- ein Mischen unter ständigem Rühren einer Dispersion von Teilchen oder Körnern aus Polyvinylätherwachs, die 1 Gew.-% Wachs, bezogen auf das Gewicht des Polyesterimids dieses Lakkes, enthält, mit einer Polyesterimid-Lösung oder einem Polyesterimid-Lack sowie
- ein Auftragen dieses Gemischs in zwei Schichten auf einen Leiter, der mit einem Überzug aus einem Grundlack (3) versehen ist, welcher aus sechs Schichten eines Lacks gebildet ist, der aus einem Polyesterimidharz besteht, welches aus einer aromatischen Disäure, einem Säureanhydrid, einem aromatischen Diamin und Polyolen hergestellt ist, wovon eines das Trishy- droxyäthyl-2-isocyanurat ist, wobei ein Überzug dieses Leiters aus einem Endanstrich (4) gebildet wird.

5. Verfahren nach einem der Ansprüche 1 und 2, dadurch gekennzeichnet, dass es bei der Herstellung eines Überzugs des lackisolierten Leiters aus dem Endanstrich (4), der mit einem festen inneren Dauergleitmittel versehen ist, umfasst:
- ein Auflösen von 441 g Polyäthylenoxidwachs in 2800 cm³ Xylol bei 120°C,
- eine Zugabe von 5600 cm³ kaltem Xylol zu dieser warmen Lösung unter starkem Rühren, welches aufrechterhalten wird, bis die Temperatur dieser Lösung auf 25°C fällt, wobei man eine stabile Suspension von Teilchen oder Körnern aus Polyäthylenoxidwachs einer Grösse von etwa 15 um erhält, und
- ein Mischen dieser Dispersion mit einer Lösung oder einem Lack, welche den Überzug aus dem Endanstrich (4) bilden, wobei die Dispersion von Teilchen oder Körnern aus Polyäthylenoxidwachs 0,1 bis 1 Gew.-% Wachs, bezogen auf das Gewicht des isolierenden Grundmaterials dieses Lackes, enthält und wobei das Gemisch unter fortgesetztem Rühren gehalten wird, bis es als Überzug aus dem Endanstrich (4) aufgetragen wird.

6. Verfahren nach Anspruch 5, dadurch gekennzeichnet, dass es bei der Herstellung und beim Auftragen eines Überzugs des lackisolierten Leiters aus dem Endanstrich (4), der mit einem festen inneren Dauergleitmittel versehen ist, umfasst:
- ein Vermischen einer Dispersion von Teilchen oder Körnern aus Polyäthylenoxidwachs unter ständigem Rühren mit einer Lösung oder einem Lack aus Polyamidimid, wobei das Wachs eine Schmelztemperatur von 140°C und eine Säurezahl von 28 aufweist und 0,25 Gew.-% Wachs, bezogen auf das Gewicht des Polyamidimids dieses Lacks, enthält, sowie
- ein Auftragen dieses Gemischs in zwei Schichten auf einen mit einem Grundüberzug (3) versehenen Leiter unter Bildung eines Überzugs aus dem Endanstrich (4) dieses Leiters, wobei der Grundüberzug (3) aus sechs Schichten eines Lacks gebildet ist, der aus einem Polyesterimidharz besteht.

7. Verfahren nach einem der Ansprüche 1 und 2, dadurch gekennzeichnet, dass es bei der Herstellung eines Überzugs des lackisolierten Leiters aus dem Endanstrich (4), der mit einem festen inneren Dauergleitmittel versehen ist, umfasst:
- ein Auflösen von 441 g eines Polyäthylenwachses, das an seiner Kohlenwasserstoffkette Carbonsäuregruppen trägt, in 2800 cm³ Xylol bei 120°C,
- eine Zugabe von 5600 cm³ kaltem Xylol zu dieser warmen Lösung unter starkem Rühren, das aufrechterhalten wird, bis die Temperatur dieser Lösung auf 25°C fällt, unter Bildung einer Suspension von Teilchen oder Körnern aus Polyäthylenwachs mit Carbonsäuregruppen,
- ein Mischen dieser Dispersion von Teilchen oder Körnern aus Polyäthylenwachs mit Carbonsäuregruppen mit einer Lösung oder einem Lack, welche den Überzug aus dem Endanstrich (4) bilden, wobei die Dispersion 0,5 Gew.-% Wachs, bezogen auf das Gewicht des isolierenden Grundmaterials dieses Lacks, enthält und wobei dieses Gemisch unter ständigem Rühren gehalten wird, bis es als Überzug aus dem Endanstrich (4) aufgetragen wird.

8. Verfahren nach Anspruch 7, dadurch gekennzeichnet, dass es bei der Herstellung und beim Auftragen eines Überzugs des lackisolierten Leiters aus dem Endanstrich (4), der mit einem festen inneren Dauergleitmittel versehen ist, umfasst:
- ein Mischen einer Dispersion von Teilchen oder Körnern aus Polyäthylenwachs mit Carbonsäuregruppen, mit einer Säurezahl von 140 und mit einer Schmelztemperatur von 80°C, unter ständigem Rühren mit einer Lösung oder einem Lack aus Polyamidimid, wobei die Dispersion 0,5 Gew.-% Wachs, bezogen auf das Gewicht des Polyamidimids dieses Lacks, enthält, sowie
- ein Auftragen dieses Gemischs in zwei Schichten auf einen mit einem Überzug aus Grundlack (3) versehenen Leiter, wobei der Grundlack (3) aus sechs Schichten eines Lacks gebildet ist, der aus einem Polyamidimidharz besteht, welches ausgehend von einem aromatischen Diamid, einem Dianhydrid und einem aromatischen Diisocyanat oder einem aromatischen Diamin hergestellt worden ist, unter Bildung eines Überzugs dieses Leiters aus Endanstrich (4).

9. Verfahren nach einem der Ansprüche 1 und 2, dadurch gekennzeichnet, dass es bei der Herstellung eines Überzugs des lackisolierten Leiters aus Endanstrich (4), der mit einem festen inneren Dauergleitmittel versehen ist, umfasst:
- ein Auflösen von 441 g eines Polyäthylen-Homopolymer-Wachses in 2800 cm³ Xylol bei 120°C,
- eine Zugabe von 5600 cm³ kaltem Xylol zu dieser warmen Lösung unter starkem Rühren, das aufrechterhalten wird, bis die Temperatur dieser Lösung auf 25°C fällt, unter Bildung einer Suspension von Teilchen oder Körnern aus Polyäthylen-Homopolymer-Wachs, sowie
- ein Mischen dieser Dispersion von Teilchen oder Körnern aus Polyäthylen-Homopolymer-Wachs mit einer Lösung oder einem Lack, welche den Überzug aus Endanstrich (4) bilden, wobei die Dispersion 0,25 Gew.-% Wachs, bezogen auf das Gewicht des isolierenden Grundmaterials dieses Lacks, enthält und wobei dieses Gemisch unter ständigem Rühren gehalten wird, bis es als Überzug aus Endanstrich (4) aufgetragen wird.

10. Verfahren nach Anspruch 9, dadurch gekennzeichnet, dass es bei der Herstellung und beim Auftragen eines Überzugs des lackisolierten Leiters aus Endanstrich (4), der mit einem festen inneren Dauergleitmittel versehen ist, umfasst:
- ein Mischen einer Dispersion von Teilchen oder Körnern aus Polyäthylen-Homopolymer-Wachs mit einer Schmelztemperatur von 115°C unter ständigem Rühren mit einer Lösung oder einem Lack aus Polyamidimid, wobei die Dispersion 0,25 Gew.-% Wachs, bezogen auf das Gewicht des Polyamidimids dieses Lacks, enthält, sowie
- ein Auftragen dieses Gemischs in zwei Schichten auf einen mit einem Überzug aus Grundlack (3) versehenen Leiter, wobei der Grundlack (3) aus sechs Schichten eines Lacks gebildet ist, der aus einem Polyesterharz besteht, das ausgehend von aromatischem Diamid und Polyolen hergestellt worden ist, von denen eines Trishydroxyäthyl-2-isocyanurat ist, unter Bildung eines Überzugs dieses Leiters aus Endanstrich (4).

11. Verfahren nach einem der Ansprüche 1 bis 10, dadurch gekennzeichnet, dass es eine Wärmebehandlung des Überzugs des lackisolierten Leiters aus Endanstrich (4) umfasst, der mit Teilchen oder Körnern (6) eines festen inneren Dauergleitmittels versehen ist, wobei die Wärmebehandlung in einem bei einer Temperatur oberhalb von 600°C arbeitenden Konvektionsofen durchgeführt wird.

## Claims

1. Process for the preparation of an enamelled conductor of low friction coefficient having a metallic core (2), at least one coating of electrically insulating enamel with an inner permanent lubricant being incorporated therein, not resulting in a depression of the initial temperature coefficient of the insulator, and a pellicle of an external lubricant, characterized in that it comprises: at least
- in a stage of preparation of a coating of final enamel (4) of the enamelled conductor of a usual electrically insulating material such as a polyester, a polyester imide, a polyvinyl-formaldehyde, a polyamide imide, polyurethane, an epoxy resin, an acrylic resin, a polyimide, incorporating into said coating of a solid permanent inner lubricant in particulated or granulated form (6) consisting of a wax selected from a wax of the family of poly- . ethylenes, a wax of polyvinylether, a wax of fluoropolymer, a wax of polyamide of low molecular weight, and
- realizing of a rise of particles or granules of said solid inner lubricant (6) to the surface of said coating of final enamel (4) by a thermal treatment at a temperature above 600°C, preferably between 600°C and 700°C,
- applying onto the coating of final enamel (4) provided with inner lubricant in the form of granule or particle, of a pellicle of an external lubricant selected from the lubricating oils, the waxes of natural or synthetical origin.

2. Process according to claim 1, characterized in that it comprises, in the preparation of a coating of final enamel (4) of the enamelled conductor, incorporating into the solution or varnish forming the coating of final enamel (4) a wax of the family of polyethylenes selected from that of polyethylene homopolymer, polyethylene oxide, polyethylene having carboxylic acid group, polyethylene having ester group, polyethylene having amide group.

3. Process according to claim 1, characterized in that it comprises, in the preparation of a coating of final enamel (4) provided with a solid permanent inner lubricant of the enamelled conductor,
- dissolving 441 grams of a polyvinylether wax having a melting temperature of from 45°C to 50°C in 2800 cm³ xylene at 120°C,
- adding 5600 cm³ cold xylene into that warm solution with a strong agitation maintained until the temperature of that solution drops to 25°C to obtain a suspension of particles or granules of polyvinylether wax having a size of 0.1 to 100 microns, and
- mixing with a solution or varnish forming the coating of final enamel (4) said dispersion of particles or granules of polyvinylether wax containing 0.1 to 1%, by weight, of wax with regard to the weight of the basic insulating material of said varnish, with said mixing being maintained under continued agitation until being deposited as coating of final enamel (4).

4. Process according to claim 3, characterized in that it comprises, in the preparation and placing of a coating of final enamel (4) provided with a solid permanent inner lubricant of the enamelled conductor.
- mixing under a constant agitation with a polyester imide solution or varnish of a dispersion of particles or granules of polyvinylether wax containing 1%, by weight, of wax with regard to the weight of polyester imide of said varnish, and
- applying in two layers of said mixture onto a conductor provided with a coating of basic enamel (3) formed of six layers of a varnish consisting of a polyester imide resin made from an aromatic diacid, an acid anhydride, an aromatic diamine and of polyols one of which is trishydroxy-ethyl-2-isocyanurate, to form a coating of final enamel (4) of said conductor.

5. Process according to one of claims 1 and 2, characterized in that it comprises, in the preparation of a coating of final enamel (4) provided with a solid permanent inner lubricant of the enamelled conductor
- dissolving 441 grams of polyethylene oxide wax in 2800 cm³ xylene at 120°C,
- adding 5600 cm³ cold xylene into that warm solution under a strong agitation maintained until the temperature of said solution drops to 25°C to obtain a stable suspension of particles or granules of polyethylene oxide wax having a size in the order of 15 microns, and
- mixing with a solution or varnish forming the coating of final enamel (4) of said dispersion of particles or granules of polyethylene oxide wax containing 0.1 to 1%, by weight, of wax with regard to the weight of the basic insulating material of that varnish with said mixture being maintained under continued agitation until being deposited as coating of final enamel (4).
6. Process according to claim 5, characterized in that it comprises, in the preparation and placing of a coating of final enamel (4) provided with a solid permanent inner lubricant of the enamelled conductor,
- mixing under a constant agitation with a polyamide imide solution or varnish of a dispersion of particles or granules of polyethylene oxide wax having a melting temperature of 140°C and an acid value of 28 containing 0.25%, by weight, of wax with regard to the weight of polyamide imide of said varnish, and
- applying in two layers of said mixture onto a conductor provided with a basic coating (3) formed of six layers of a varnish consisting of a polyester imide resin to form a coating of final enamel (4) of said conductor.

7. Process according to one of claims 1 and 2, characterized in that it comprises, in the preparation of a coating of final enamel (4) provided with a solid permanent inner lubricant of the enamelled conductor,
- dissolving 441 grams of a polyethylene wax bearing carboxylic acid groups on its hydrocarbon chain in 2800 cm³ xylene at 120°C,
- adding 5600 cm³ cold xylene into that warm solution under a strong agitation maintained until the temperature of said solution drops to 25°C to obtain a suspension of particles or granules of polyethylene wax having carboxylic acid groups,
- mixing with a solution or varnish forming the coating of final enamel (4) of said dispersion of particles or granules of polyethylene wax having carboxylic acid groups and containing 0.5%, by weight, of wax with regard to the weight of the basic insulating material of said varnish, with said mixture being maintained under continued agitation until being deposited as coating of final enamel (4).

8. Process according to claim 7, characterized in that it comprises, in the preparation and placing of a coating of final enamel (4) provided with a solid permanent inner lubricant of the enamelled conductor,
- mixing under a constant agitation with a polyamide imide solution or varnish of a dispersion of particles or granules of polyethylene wax having carboxylic acid groups, an acid value of 140, and a melting temperature of 80°C, containing 0.5%, by weight, of wax with regard to the weight of polyamide imide of said varnish, and
- applying in two layers of said mixture onto a conductor provided with a coating of basic enamel (3) formed of six layers of a varnish consisting of a polyamide imide resin made from an aromatic diamide, a dianhydride and an aromatic diisocyanate or an aromatic diamine to form a coating of final enamel (4) of said conductor.

9. Process according to one of claims 1 and 2, characterized in that it comprises, in the preparation of a coating of final enamel (4) provided with a solid permanent inner lubricant of the enamelled conductor,
- dissolving 441 grams of a polyethylene homopolymer wax in 2800 cm³ xylene at 120°C,
- adding 5600 cm³ cold xylene into that warm solution under a strong agitation maintained until the temperature of said solution drops to 25°C to obtain a suspension of particles or granules of polyethylene homopolymer wax, and
- mixing with a solution or varnish forming the coating of final enamel (4) of said dispersion of particles or granules of polyethylene homopolymer wax containing 0.25%, by weight, of wax with regard to the weight of the basic insulating material of said varnish, with said mixture being maintained under continued agitation until being deposited as coating of final enamel (4).

10. Process according to claim 9, characterized in that it comprises, in the preparation and placing of a coating of final enamel (4) provided with a solid permanent inner lucricant of the enamelled conductor,
- mixing under constant agitation with a polyamide imide solution or varnish of a dispersion of particles or granules of polyethylene homopolymer wax having a melting temperature of 115°C and containing 0.25%, by weight, of wax with regard to the weight of polyamide imide of said varnish, and
- applying in two layers of said mixture onto a conductor provided with a coating of basic enamel (3) formed of six layers of a varnish consisting of a polyester resin made from aromatic diamide and polyols one of which is trishydroxy- ethyl-2-isocyanurate to form a coating of final enamel (4) of said conductor.

11. Process according to any one of claims 1 to 10, characterized in that it comprises a thermal treatment of the coating of final enamel (4) provided with particles or granules (6) of a solid permanent inner lubricant of the enamelled conductor within a convection furnace working at a temperature above 600°C.
